# DEMANDE DE BREVET EUROPEEN

(11) **EP 4 759 552 A1**
(43) Date de publication de la demande: **17.06.2026**
(21) Numéro de dépôt: 25216961.0
(22) Date de dépôt: 19.11.2025
(51) Int. Cl.: B41M 5/00, B41M 7/00

(54) **PROCÉDÉ D'IMPRESSION D'UNE SURFACE DE CARTE À PUCE ÉLECTRONIQUE**

(30) Priorité: 13.12.2024 FR 2414135
(71) Demandeur: IDEMIA France, 92400 Courbevoie (FR)
(72) Inventeur: Mahé, Chloé, 92400 COURBEVOIE (FR)
(74) Mandataire: Idemia

(57) **Abrégé**

L'invention concerne un procédé d'impression par jet d'encre d'un motif sur une surface d'une carte à puce électronique comprenant une étape d' impression (S1) par des têtes d'impression à jet d'encre pour former un motif en couleur sur la surface de la carte ; une étape d'impression d'un vernis (S3) par une tête d'impression sur ladite surface de la carte ; une étape de mise en œuvre d'une période de pause (S4) ; et une étape de polymérisation (S5) de l'encre et du vernis par application d'un rayonnement ultra-violet sur la surface de la carte.

Utilisation pour réaliser des motifs personnalisés imprimés sur une carte à puce électronique.

## Description

### DOMAINE TECHNIQUE DE L'INVENTION

La présente invention concerne un procédé d'impression par jet d'encre d'un motif sur une surface d'une carte à puce électronique.

Elle concerne également une carte à puce électronique comportant un motif imprimé selon le procédé d'impression conforme à l'invention.

### ÉTAT DE LA TECHNIQUE

La présente invention trouve son application dans le domaine des cartes à puce électronique, du type des cartes bancaires, cartes d'accès, etc. Elle concerne aussi bien les cartes à puce utilisant des contacts pour communiquer que celles communiquant par ondes radio fréquences.

Une telle carte à puce électronique comporte usuellement un motif imprimé sur au moins une de ses faces opposées, formant décor et permettant d'identifier par exemple le fournisseur ou la destination d'usage de la carte.

Il est connu du document US 7,455,235 B2 un procédé pour fabriquer une carte à puce imprimée avec un effet visuel en relief. Ce procédé comporte une étape d'application d'une encre métallique sur une surface d'une carte à puce, suivie du revêtement partiel de cette encre métallique avec un vernis, créant ainsi une inscription d'apparence tridimensionnelle. L'encre métallique et le vernis sont appliqués sur une surface de la carte à puce en utilisant un procédé de sérigraphie. Le vernis, appliqué dans un état visqueux, est polymérisé à l'aide d'un rayonnement ultraviolet.

L'ensemble est ensuite recouvert d'une couche d'overlay qui, lorsqu'elle est laminée, conserve les parties métalliques brillantes et transforme le vernis en une surface terne, contribuant à l'effet de relief.

Cependant, il est fréquemment souhaité que la carte à puce électronique puisse être personnalisée selon l'usage, le détenteur ou le fournisseur de la carte. Ainsi, pour une carte bancaire ou de paiement, l'impression d'un logo personnalisé peut être souhaitée par la banque émettrice. Pour une carte d'accès à un immeuble sécurisé, une image ou texte peut être imprimé à la demande du client afin de faciliter la reconnaissance de la carte d'accès et de son usage.

Afin de pouvoir répondre à ces besoins de personnalisation d'un motif imprimé, il est connu de mettre en œuvre des techniques d'impression par jet d'encre, qui permettent, à partir d'un fichier numérique contenant les données du motif à imprimer, de réaliser un motif spécifique sur la surface d'une carte à puce numérique par la mise en œuvre d'une imprimante à têtes d'impression à jet d'encre,

On parle alors d'impression à la demande (*Drop on Demand* ou DoD en terminologie anglo-saxonne).

L'impression par jet d'encre permet l'impression de motifs personnalisés à la différence de techniques d'impression en masse du type impression offset ou sérigraphie.

Toutefois, l'impression par jet d'encre présente l'inconvénient de créer un motif sur la surface de la carte à puce électronique qui est plus ou moins brillant selon la couleur imprimée : les parties de couleur claire ont un aspect plus mat que les parties de couleur sombre qui brillent davantage.

En outre, la surface imprimée de la carte à puce électronique présente un touché non uniforme, la quantité d'encre déposée pour imprimer les portions de couleur sombre du motif étant plus importante que celle déposée pour imprimer les portions de couleur claire du motif.

Par conséquent, les portions de couleur sombre sont plus épaisses et forment une surépaisseur par rapport aux portions de couleur claire.

On peut observer par exemple un écart d'épaisseur entre le point le plus le plus haut et le point le plus bas (dans une direction perpendiculaire à la surface de la carte) de l'ordre de 0,020 µm, pouvant atteindre 0,025 µm.

### EXPOSÉ DE L'INVENTION

La présente invention vise à remédier à tout ou partie des inconvénients de l'état de la technique cités ci-dessus.

À cet effet, l'invention vise un procédé d'impression par jet d'encre d'un motif sur une surface d'une carte à puce électronique.

Selon l'invention, le procédé d'impression comprend les étapes suivantes :
- impression par des têtes d'impression à jet d'encre pour former un motif en couleur sur la surface de la carte ;
- impression d'un vernis par une tête d'impression sur ladite surface de la carte ;
- mise en œuvre d'une période de pause ; et
- polymérisation de l'encre et du vernis par application d'un rayonnement ultra-violet sur la surface de la carte.

L'impression de vernis sur la surface de la carte permet d'effacer au moins en partie les reliefs créés sur la surface de la carte par l'impression par jets d'encre.

La période de pause permet au vernis de fluer sur la surface de la carte vers les trous ou interstices créés au sein du motif en couleur imprimé et ainsi d'uniformiser la surface de la carte.

En pratique, le motif en couleur comporte au moins deux portions de couleurs distinctes.

Le vernis comble ainsi les interstices créés entre les portions de couleurs distinctes, c'est-à-dire entre les zones d'impression d'encre de couleur plus claire et les zones voisines d'impression d'encre de couleur plus foncée. Le vernis s'étale également sur les zones d'impression de couleur plus claire, qui sont moins épaisses que les zones d'impression de couleur plus foncée.

En pratique, la période de pause est au moins égale à 0,5 secondes, et de préférence, supérieure à 0,8 secondes.

Selon une caractéristique avantageuse, à l'étape d'impression d'un vernis, une quantité uniformément répartie est appliquée par la tête d'impression sur la surface de la carte.

La couche de vernis ainsi appliquée permet la création d'un dépôt uniforme sur toute la surface de la carte, avant fluage du vernis pour remplir les interstices entre les zones imprimées de couleurs différentes.

En pratique, à l'étape d'impression d'un vernis, la tête d'impression est commandée par un pilote d'impression à partir d'une valeur de niveau sélectionnée sur une échelle de niveaux comprise entre 0 et 255 correspondant respectivement à une quantité de vernis déposée par ladite tête d'impression pour chaque pixel imprimé, la quantité de vernis déposée variant linéairement entre 0 goutte au niveau 0 et 4 gouttes au niveau 255 et la valeur de niveau sélectionnée étant au moins égale à 155, et de préférence supérieure à 175.

La Demanderesse a constaté que la valeur de niveau au moins égale à 175 était bien adaptée pour obtenir une quantité de vernis suffisante pour compenser les reliefs créés sur la surface de la carte par l'impression par jet d'encre d'un motif.

Selon une caractéristique avantageuse, le procédé d'impression comporte en outre une étape de pré polymérisation de l'encre avant ladite étape d'impression d'un vernis, par application d'un rayonnement ultra-violet sur le motif en couleur formé sur la surface de la carte.

L'étape de pré polymérisation évite à l'encre de s'étaler sur la surface de la carte et permet de limiter le mélange des couleurs afin d'obtenir un bord net des images ou texte du motif en couleur imprimé.

En pratique, la puissance du rayonnement ultra-violet de l'étape de pré polymérisation de l'encre est inférieure à la puissance du rayonnement ultra-violet de ladite étape de polymérisation de l'encre et du vernis.

A l'étape de polymérisation, la puissance du rayonnement est supérieure afin d'obtenir un séchage homogène et une cuisson totale de l'encre et du vernis.

A titre d'exemple, la puissance du rayonnement ultra-violet de ladite étape de polymérisation de l'encre et du vernis est sensiblement égale à 16 W.

En comparaison, la puissance du rayonnement ultra-violet de l'étape de pré polymérisation de l'encre est inférieure à 2 W, et de préférence comprise entre 0,05 et 0,10 W.

Selon un second aspect, la présente invention concerne une carte à puce électronique comportant sur une surface un motif imprimé par un procédé d'impression conforme à l'invention.

Selon l'invention, la différence d'épaisseur du motif imprimé sur la surface de ladite carte, entre un point le plus haut et un point le plus bas dudit motif, est inférieure à 0.010 µm.

La texture de la surface imprimée de la carte est ainsi uniformisée, avec des effets de relief très limités. En outre, la surface de la carte avec une couche de vernis présente un rendu brillant plus uniforme, à la fois pour les portions claires et les portions sombres du motif imprimé.

### BRÈVE DESCRIPTION DES FIGURES

D'autres particularité et avantages de l'invention ressortiront encore de la description non limitative qui suit.

Aux dessins annexés, donnés à titre d'exemple non limitatifs :
- la figure 1 est un algorithme illustrant les étapes d'un procédé d'impression selon un mode de réalisation de l'invention ;
- la figure 2 est un schéma simplifié d'une machine d'impression par jet d'encre adaptée à mettre en œuvre le procédé d'impression selon l'invention ; et
- les figure 3, figure 4 et figure 5 illustrent schématiquement des exemples de carte à puce électronique comportant sur une surface un motif imprimé par le procédé d'impression selon l'invention.

### DESCRIPTION DÉTAILLÉE DE L'INVENTION

On va décrire tout d'abord en référence à la figure 1 un mode de réalisation d'un procédé d'impression par jet d'encre d'un motif sur une surface d'une carte à puce électronique.

On entend par carte à puce électronique dans la suite de la description tout type de cartes à puce, tels que des cartes GSM (Global System for Mobile communications), des cartes bancaires, des cartes d'accès, etc. La présente invention concerne aussi bien les cartes à puce utilisant des contacts ou bandes magnétiques pour communiquer avec des terminaux de lecture de carte, que celles communiquant par ondes radio fréquences dites cartes à puce « sans contact ».

Le procédé d'impression décrit ci-après est particulièrement bien adapté à l'impression de motif personnalisé selon le détenteur et/ou le fournisseur de la carte.

L'impression par jet d'encre permet une impression d'un motif (texte, image, schéma) personnalisé sur la surface de la carte.

On parle ainsi d'impression DoD (abréviation de la terminologie anglosaxonne *Drop on Demand*) pour une impression par jet d'encre, à partir d'un fichier de données numériques paramétrés selon le motif personnalisé à imprimer.

L'utilisation de l'impression par jet d'encre est bien connue et n'a pas besoin d'être décrite en détails ici.

En particulier, elle est mise en œuvre à partir d'une machine à têtes d'impression qui permet l'impression bord à bord (E2E pour « *Edge to Edge* » en terminologie anglosaxonne), c'est-à-dire que l'impression s'étend jusqu'aux bords de la carte, sans laisser de marges blanches. Cette technique d'impression est aussi appelée impression sans bordure.

Comme illustré à la figure 1, le procédé d'impression comprend tout d'abord une étape d'impression S1 par des têtes d'impression à jet d'encre pour former un motif en couleur sur la surface de la carte.

Le motif en couleur peut comporter au moins deux, et généralement de multiples portions de couleurs distinctes.

Les portions du motif à imprimer peuvent être en noir et blanc avec différents niveaux de gris, ou de couleurs de nuances variées.

En se référant à la figure 2, une machine d'impression à jet d'encre 20 est illustrée schématiquement, avec quatre têtes d'impression 21.

Chaque tête d'impression 21 contient un ensemble de buses très fines, par lesquelles l'encre est expulsée. Chaque tête d'impression 21 est connectée à un réservoir d'encre de couleur différente. Chaque tête d'impression 21 est en outre chauffée à une température de l'ordre de 60° C.

On utilise typiquement une impression par jet d'encre utilisant des têtes d'impression CYMK. Cette technologie repose sur la pulvérisation de minuscules gouttelettes d'encre sur un support, ici sur la surface de la carte, pour reproduire des images et des textes en couleur.

CYMK est l'acronyme des quatre couleurs d'encre utilisées : Cyan, Yellow (pour jaune), Magenta et Key (pour noir). Ces encres sont mélangées avec précision pour créer une large gamme ou nuances de couleurs. Les têtes d'impression 21 contiennent de nombreuses micro-buses qui projettent les gouttelettes d'encre. Chaque buse est contrôlée individuellement pour réguler le volume et le placement des gouttelettes, permettant une reproduction détaillée et précise des nuances et des dégradés de couleur.

De préférence, les têtes d'impression 21 sont commandées par un pilote d'impression à partir d'une valeur de niveau sélectionnée sur une échelle de niveaux comprise entre 0 et 255. Cette échelle de niveaux permet de contrôler la quantité d'encre déposée par chaque tête d'impression.

Chaque valeur sur cette échelle numérique de 0 à 255 représente une certaine quantité d'encre projetée par pixel.

Les niveaux allant de 0 à 255 représentent une gamme de quantités d'encre. Une valeur de 0 signifie qu'aucune encre n'est déposée (blanc), tandis qu'une valeur de 255 signifie qu'une quantité maximale d'encre est appliquée (noir ou couleur pleine).

Ce pilote d'impression permet un contrôle précis de la taille et de la densité des gouttelettes d'encre déposées sur le support, ce qui est crucial pour obtenir des couleurs et détails d'image précis.

L'étape d'impression d'une image S1 est ainsi contrôlé par un logiciel, qui traduit les informations numériques du motif à imprimer en niveaux d'encre à appliquer, et en envoyant des commandes correspondantes à chaque tête d'impression via le pilote d'impression.

Dans le mode de réalisation décrit ci-après, le réglage sur l'échelle numérique est réalisé entre 0 (0 gouttes) et 255 (4 gouttes), la quantité d'encre projetée pour chaque valeur de 0 à 255 variant linéairement entre 0 et 4 gouttes.

Le procédé d'impression comporte ensuite de préférence une étape de pré polymérisation S2 de l'encre, par application d'un rayonnement ultra-violet sur le motif en couleur formé sur la surface de la carte.

Cette étape de pré polymérisation S2 est mise en œuvre pour solidifier et/ou sécher partiellement l'encre immédiatement après son dépôt sur la surface de la carte.

Ce processus est également appelé *« pinning »* en terminologie anglosaxonne et permet de stabiliser les gouttelettes d'encre, empêchant leur diffusion ou leur mélange excessif sur le support, ce qui pourrait compromettre la netteté et la précision du motif imprimé.

Comme illustré à la figure 2, la machine d'impression à jet d'encre 20 comporte une lampe à rayonnement ultra-violet 22 pour réaliser cette pré cuisson de l'encre sur la surface de la carte.

La lampe à rayonnement ultra-violet 22 est de faible puissance ou intensité, suffisante pour fixer légèrement l'encre mais sans la polymériser ou la sécher complètement.

En pratique, la puissance du rayonnement ultra-violet lors de l'étape de pré polymérisation S2 de l'encre est inférieure à 2 W, et de préférence comprise entre 0,05 et 0,10 W.

La lampe à rayonnement ultra-violet 22 est par exemple une lampe à puissance maximale de 2W, avec un réglage numérique sur une plage de valeurs entre 0 (0 W) à 255 (2 W), permettant un réglage linéaire entre 0 et 2 W.

La valeur de 10, correspondant à 20/255 W, soit 0.078 W peut ainsi être sélectionnée.

Le temps de passage est en outre relativement court pour éviter la cuisson complète de l'encre sur la carte. L'étape de pré polymérisation dure très peu de temps et permet de sécher l'encre grâce à un séchage localisé sur la surface de la carte.

En pratique, la carte est déplacée en continu sous le rayonnement ultra-violet qui est localisé, sur une très faible largeur.

L'étape de pré polymérisation S2 permet d'éviter à l'encre de s'étaler et le mélange des couleurs, afin de conserver des bords plus nets du motif imprimé.

Le procédé d'impression comporte également une étape d'impression S3 d'un vernis par une tête d'impression sur la surface de la carte.

L'étape d'impression d'un vernis S3 est mise en œuvre après l'étape de pré polymérisation de l'encre S2.

Comme illustré à la figure 2, une tête d'impression de vernis 23, similaire aux têtes d'impression 21 pour jet d'encre, est mise en œuvre dans la machine d'impression à jet d'encre 20.

La tête d'impression de vernis 23 est également commandée par un pilote d'impression de la même manière que les têtes d'impression 21 pour jet d'encre.

En pratique, la tête d'impression de vernis 23 est commandée par un pilote d'impression à partir d'une valeur de niveau sélectionnée sur une échelle de niveaux comprise entre 0 et 255 correspondant respectivement à une quantité de vernis déposée par la tête d'impression 23 pour chaque pixel imprimé.

Comme précédemment, la valeur sélectionnée varie linéairement entre 0 goutte (valeur 0) et 4 gouttes (valeur 255) déposées pour chaque pixel du motif imprimé.

En pratique, à l'étape d'impression d'un vernis S3, une quantité uniformément répartie est appliquée par la tête d'impression de vernis 23 sur la surface de la carte.

Ainsi, la même quantité de vernis est projetée pour chaque pixel du motif imprimé sur la carte.

En pratique, la valeur sélectionnée est au moins égale à 155, et de préférence supérieure à 175, pour chaque pixel du motif imprimé.

Cette sélection correspond ainsi sensiblement à la projection d'au moins 2.5 gouttes de vernis par pixel.

Cette quantité minimale de vernis permet une répartition uniforme du vernis sur la surface de la carte et évite l'apparition de lignes (ou en terminologie anglosaxonne, *streakings*) qui correspondent à un défaut d'impression, rendant les images ou les textes du motif moins nets et homogènes.

En pratique, la valeur sélectionnée peut être comprise entre 175 et 255, correspondant à la projection de 2,5 à 4 gouttes de vernis par pixel.

Cette valeur de seuil maximal de 255, correspondant à 4 gouttes de vernis, permet de limiter la quantité totale de vernis sur la surface de la carte, pour limiter la surcouche de vernis, et donc l'épaisseur totale de la carte après impression. La valeur de seuil maximal permet aussi de limiter le surcout de production, lié à l'utilisation d'un vernis.

A titre d'exemple, le vernis utilisé peut être un vernis commercialisé par la société américaine Entrust^{®} pour de l'impression DoD.

De manière générale, un vernis qui présente une viscosité comprise entre 1 et 5 cP (centipoises) convient pour cette étape d'impression d'un vernis S3.

Le vernis projeté permet de compenser les reliefs créés lors de l'impression d'un motif par jets d'encre et d'homogénéiser la brillance de la surface imprimée.

En effet, selon les couleurs du motif imprimé par jet d'encre, le rendu de la surface imprimée est plus ou moins mat (couleurs claires) ou brillant (couleurs sombres).

En outre, la teinte de la couleur imprimée étant dépendante de la quantité d'encre projetée par jets d'encre, la quantité d'encre projetée est plus importante pour les couleurs sombres, qui forment ainsi une surépaisseur plus importante sur la surface de la carte par rapport aux couleurs claires, qui nécessitent moins de quantité d'encre projetée.

Le vernis projeté permet de compenser les différences de surépaisseurs entre les couleurs claires et les couleurs sombres du motif réalisé par impression par jet d'encre.

Afin d'obtenir cette homogénéisation au niveau de la surface de la carte, le procédé d'impression comporte une étape de mise en œuvre d'une période de pause S4.

Cette période de pause permet au vernis de s'étaler sur la surface de la carte, selon une vitesse dépendant de sa viscosité.

Typiquement, un vernis utilisé dans l'impression par jet d'encre doit avoir une viscosité assez faible pour assurer une bonne fluidité et un bon passage à travers la buse d'impression 23.

Typiquement, la viscosité du vernis utilisé peut être comprise dans une plage allant de 1 à 20 cP (centipoises) et peut varier en fonction de la composition chimique du vernis. De préférence, un vernis de viscosité comprise entre 1 et 5 cP convient pour une période de pause inférieure à 2 secondes.

De préférence, la période de pause lors de l'étape de mise en œuvre d'une période de pause S4 est au moins égale à 0,5 secondes, et de préférence, supérieure à 0,8 secondes.

La valeur de seuil minimal de 0,5 secondes permet au vernis de s'étaler sur la surface de la carte et de combler les interstices existant au niveau des portions de couleurs distinctes imprimées du motif.

De préférence, afin de ne pas ralentir la production de l'impression des cartes, cette période de pause est inférieure à 2 secondes. En effet l'allongement de la période de pause n'a pas d'effet notable sur l'uniformatisation et l'étalement du vernis au-delà d'une certaine durée de la période de pause et ralentit la cadence de production sans bénéfice sur l'homogénéisation du vernis sur la carte.

Finalement, le procédé d'impression comporte une étape de polymérisation S5 de l'encre et du vernis par application d'un rayonnement ultra-violet sur la surface de la carte.

L'étape de polymérisation S5 est mise en œuvre par une lampe à ultra-violet de forte puissance 24 telle que schématisée dans la machine d'impression de la figure 2.

La puissance du rayonnement ultra-violet de la lampe à ultra-violet de forte puissance 24 mise en œuvre dans cette étape de polymérisation S5 de l'encre et du vernis est sensiblement égale à 16 W.

La puissance de rayonnement ultra-violet doit être suffisante pour permettre un séchage homogène et une cuisson ou polymérisation totale de l'encre et du vernis imprimés sur la surface de la carte.

L'utilisation des rayons ultra-violets permet de sécher de manière quasi-instantanée, les encres et le vernis appliqués sur la surface de la carte. Les encres sèchent alors par un processus de photopolymérisation lorsqu'elles sont exposées à la lumière ultraviolette.

L'étape de polymérisation S5 permet une bonne adhésion de l'encre et du vernis sur la surface de la carte et de limiter lors de son utilisation les rayures ou altération du motif par abrasion.

En particulier, la puissance du rayonnement ultra-violet de l'étape de polymérisation S5 de l'encre et du vernis est supérieure à celle appliquée lors de l'étape de pré polymérisation de l'encre.

Le faisceau de la lampe à ultra-violet de forte puissance 24 est en outre assez large pour couvrir toute la surface de la carte imprimée et ainsi procéder à la polymérisation de tous les points de la surface de la carte.

Comme illustré à la figure 2, la machine d'impression 20 peut comporter en outre un tapis de défilement 25 permettant, lors de la mise en œuvre du procédé d'impression tel que décrit précédemment, de faire défiler la carte à puce électronique en vis à vis des différentes têtes d'impression 21, 23 et lampes à ultra-violet 22, 24 dans un processus d'impression de cartes en continu.

La distance entre la tête d'impression de vernis 23 et la lampe à ultra-violet de forte puissance 24 d'une part, et la vitesse de déplacement du tapis de défilement 25 d'autre part, sont déterminées l'une par rapport à l'autre de façon à assurer la période de pause d'au moins 0.5 s, et préférentiellement de 0.8s, entre l'étape d'impression du vernis S3 et l'étape de polymérisation S5.

On a illustré aux à titre d'exemples des cartes à puce électronique comportant sur une surface un motif imprimé par un procédé d'impression conforme au procédé d'impression décrit précédemment.

Sur les figures 3 à 5, chaque carte 30, 40, 50 comporte un motif imprimé sur sa surface 30a, 40a, 50a.

On a illustré très schématiquement, et à titre purement illustratif, un motif comportant une image en forme d'ellipse, formée de points ou pixels imprimés de couleur sombre ou noire, et une image de forme triangulaire, formée de points ou pixels imprimés de couleur claire.

Typiquement, après l'étape d'impression par jet d'encre d'un tel motif, l'écart d'épaisseur entre les points des portions les plus sombres et les points des portions les plus claires du motif imprimé est d'au moins 0.015 µm.

L'écart d'épaisseur, en micromètre, est défini comme la différence entre l'épaisseur la plus élevée formée par l'encre déposée sur la surface de la carte, obtenue pour des points les plus sombres du motif imprimé, et l'épaisseur la plus basse formée par l'encre déposée sur la surface de la carte, obtenue pour des points les plus clairs du motif imprimé.

Cet écart d'épaisseur est généralement de l'ordre de 0.020 µm, pouvant parfois atteindre 0.025 µm après l'étape d'impression par jet d'encre du motif.

Le procédé d'impression décrit précédemment, avec l'impression par une tête d'impression d'un vernis et la polymérisation de l'encre et du vernis après une période de pause, permet d'uniformiser l'épaisseur formée par le motif imprimé sur la surface de la carte, et de limiter l'écart d'épaisseur.

L'écart d'épaisseur est ainsi inférieur à 0.010 µm. La texture de la surface de la carte et l'aspect de brillance sont ainsi uniformisés.

L'écart d'épaisseur est d'autant plus faible que la quantité de vernis déposée par la tête d'impression est importante.

On a illustré ainsi, à titre comparatif aux figures 3 à 5, une carte 30, 40, 50 après la mise en œuvre du procédé d'impression décrit précédemment, dans lequel la quantité de vernis à l'étape d'impression de vernis S3 varie entre 175 et 255 (correspondant à une variation linéaire entre environ 2,5 et 4 gouttes de vernis par pixel).

Les résultats sont résumés ci-après.

| | Ré glage de la quantité de vernis | Epai sseur max (µm) | Epai sseur min (µm) | E cart d'épais seur (µm) |
|---|---|---|---|---|
| C arte 30 | 255 | 0.82 9 | 0.82 7 | 0. 002 |
| C arte 40 | 200 | 0.82 2 | 0.81 9 | 0. 003 |
| C arte 50 | 175 | 0.83 5 | 0.82 9 | 0. 006 |

Ainsi, l'écart d'épaisseur, c'est-à-dire la différence d'épaisseur du motif imprimé sur la surface de chaque carte 30, 40, 50, entre un point le plus haut et un point le plus bas du motif, est inférieure à 0.010 µm.

Bien entendu, les exemples de réalisation donnés précédemment sont nullement limitatifs, notamment pour ce qui concerne les exemples de dimensions ou de matériaux.

En particulier, le procédé d'impression pourrait ne pas comporter d'étape de pré polymérisation.

En outre, chaque carte à puce électronique peut comporter une impression d'un motif sur ses deux faces opposées.

## Revendications

1. Procédé d'impression par jet d'encre d'un motif sur une surface d'une carte à puce électronique comprenant les étapes suivantes :
- impression (S1) par des têtes d'impression à jet d'encre (21) pour former un motif en couleur sur la surface de la carte ;
- impression d'un vernis (S3) par une tête d'impression (23) sur ladite surface de la carte ;
- mise en œuvre d'une période de pause (S4) ; et
- polymérisation (S5) de l'encre et du vernis par application d'un rayonnement ultra-violet sur la surface de la carte.

2. Procédé d'impression conforme à la revendication 1, **caractérisé en ce que** le motif en couleur comporte au moins deux portions de couleurs distinctes.

3. Procédé d'impression conforme à l'une des revendications 1 ou 2, **caractérisé en ce que** la période de pause est au moins égale à 0,5 secondes, et de préférence, supérieure à 0,8 secondes.

4. Procédé d'impression conforme à l'une des revendications 1 à 3, **caractérisé en ce qu'**à l'étape d'impression d'un vernis (S3), une quantité uniformément répartie est appliquée par la tête d'impression (23) sur la surface de la carte.

5. Procédé d'impression conforme à la revendication 4, **caractérisé en ce qu'**à l'étape d'impression d'un vernis (S3), la tête d'impression (23) est commandée par un pilote d'impression à partir d'une valeur de niveau sélectionnée sur une échelle de niveaux comprise entre 0 et 255 correspondant respectivement à une quantité de vernis déposée par ladite tête d'impression (23) pour chaque pixel imprimé, la quantité de vernis déposée variant linéairement entre 0 goutte au niveau 0 et 4 gouttes au niveau 255 et la valeur sélectionnée étant au moins égale à 155, et de préférence supérieure à 175.

6. Procédé d'impression conforme à l'une des revendications 1 à 5, **caractérisé en ce qu'**il comporte en outre une étape de pré polymérisation (S2) de l'encre avant ladite étape d'impression d'un vernis (S3), par application d'un rayonnement ultra-violet sur le motif en couleur formé sur la surface de la carte.

7. Procédé d'impression conforme à la revendication 6, **caractérisé en ce que** la puissance du rayonnement ultra-violet de l'étape de pré polymérisation (S2) de l'encre est inférieure à la puissance du rayonnement ultra-violet de ladite étape de polymérisation (S5) de l'encre et du vernis.

8. Procédé d'impression conforme à la revendication 7, **caractérisé en ce que** la puissance du rayonnement ultra-violet de l'étape de pré polymérisation (S2) de l'encre est inférieure à 2 W, et de préférence comprise entre 0,05 et 0,10.

9. Procédé d'impression conforme à l'une des revendications 1 à 8, **caractérisé en ce que** la puissance du rayonnement ultra-violet de ladite étape de polymérisation (S5) de l'encre et du vernis est sensiblement égale à 16 W.

10. Carte à puce électronique comportant sur une surface un motif imprimé par un procédé d'impression conforme à l'une des revendications 1 à 9, **caractérisé en ce que** la différence d'épaisseur du motif imprimé sur la surface de ladite carte, entre un point le plus haut et un point le plus bas dudit motif, est inférieure à 0.010 µm.
